# EUROPÄISCHE PATENTSCHRIFT

(11) **EP 2 991 783 B1**
(45) Veröffentlichungstag und Bekanntmachung des Hinweises auf die Patenterteilung: **01.03.2017**
(21) Anmeldenummer: 14720168.5
(22) Anmeldetag: 30.04.2014
(51) Int. Cl.: B21B 45/02

(54) **VERFAHREN ZUR HERSTELLUNG EINES METALLISCHEN BANDES**
METHOD FOR PRODUCING A METAL STRIP
PROCÉDÉ DE FABRICATION D'UNE BANDE MÉTALLIQUE

(30) Priorität: 03.05.2013 DE 102013208145; 17.10.2013 DE 102013221072; 26.11.2013 DE 102013019698
(43) Veröffentlichungstag der Anmeldung: 09.03.2016
(73) Patentinhaber: SMS group GmbH, 40237 Düsseldorf (DE)
(72) Erfinder:
(74) Vertreter: Klüppel, Walter
(86) Internationale Anmeldenummer: PCT/EP2014/058935
(87) Internationale Veröffentlichungsnummer: WO 2014/177664

(56) Entgegenhaltungen:
- WO-A1-02/070157
- JP-A- S60 221 115
- JP-A- S60 243 226
- US-A1- 2012 068 391

## Beschreibung

Die Erfindung betrifft ein Verfahren zur Herstellung eines metallischen Bandes, bei dem das Band in einem mehrgerüstigen Walzwerk gewalzt, hinter dem letzten Walzgerüst des Walzwerks in Förderrichtung ausgebracht und in einer Kühlvorrichtung gekühlt wird.

Ein Verfahren gemäß dem Oberbegriff von Anspruch 1 ist aus
der US 2012/0068391 A1 und der JP S60 243226 A bekannt. Andere Lösungen zeigen die WO 02/070157 A1 und die JP S60 221115 A.

Die mechanischen Eigenschaften von Stahlwerkstoffen können auf vielfältige Weise beeinflusst werden. Eine Erhöhung der Festigkeit wird durch Ergänzen von bestimmten Legierungselementen erreicht (Mischkristallhärtung). Außerdem kann während des Walzens die Fertigstraßentemperatur abgesenkt werden, um eine höhere Versetzungsdichte zu erreichen (Versetzungshärtung). Durch Zulegieren von Mikrolegierungselementen - wie beispielsweise Nb, V oder Ti - werden Ausscheidungen gebildet, die eine Erhöhung der Festigkeit hervorrufen (Ausscheidungshärtung). Diese Mechanismen haben allerdings den Nachteil, dass die Zähigkeit ungünstig beeinflusst wird. Dagegen wirkt sich eine feine Kornstruktur des Gefüges (Feinkornhärtung) positiv auf die Festigkeits- und gleichzeitig auf die Zähigkeitseigenschaften aus. Mit einer kleinen Korngröße werden die Festigkeits- und die Zähigkeitseigenschaften des Stahlwerkstoffes verbessert.

Eine Abnahme der Ferrit-Korngröße erhöht die Festigkeit und wird durch die Hall-Petch-Gleichung beschrieben. Hiernach ist die Festigkeitszunahme (Δσ_{V}) proportional zur Korngröße (d) gemäß der Beziehung: ${Δσ}_{V} ≅ \frac{1}{\sqrt{d}}$

Diese Beziehung wurde durch experimentelle Untersuchungen mehrfach bestätigt.

Grundsätzlich kommt es bei einer Abnahme des Ferritkorndurchmessers zu einem Anstieg der Streckgrenze und Zugfestigkeit. Die Hall-Petch-Beziehung gibt die Ergebnisse von industriell hergestellten unlegierten kohlenstoffarmen Stählen (LC-Stählen) und mikrolegierten Stählen gut wieder. Mikrolegierte Stähle haben im Allgemeinen aufgrund der unterdrückten Rekristallisation eine kleinere Korngröße und liegen entsprechend auf einem höheren Festigkeitsniveau als gewöhnliche LC-Stähle. Gleichzeitig wirkt sich eine kleine Ferritkorngröße positiv auf die Zähigkeit aus. Die Übergangstemperatur DBTT (Ductile Brittle Transition Temperature) nimmt bei der Abnahme der Korngröße deutlich ab (Cottrell-Petch-Beziehung).

Mit dem thermomechanischen Walzen (Thermomechnical Controlled Process - TMCP) werden diese Effekte in Warmwalz- und Grobblechwerken bewusst ausgenutzt. Als wichtigster Mechanismus wird die dynamische Rekristallisation des Austenits während der Umformung genannt. In den vergangenen Jahren wurde mit dem thermomechanischen Walzen die kontrollierte Temperaturführung während des Walzens und des anschließenden Kühlens stetig verbessert und kleinere Ferritkorngrößen eingestellt. Allgemein gilt, dass eine Korngröße von 3 bis 5 µm für gewöhnliche CMn-Stähle eine Grenze darstellt, die mit industriellen Verfahren und herkömmlichen Legierungskonzepten nicht weiter unterboten werden kann, unabhängig davon, wie hoch die eingebrachte Verformung der Austenit-Phase während des Walzens ist.

Die Hall-Petch-Gleichung (s. oben) sagt allerdings eine weitere Kornfeinigung voraus. Eine Korngröße von 1 µm würde zum Beispiel zu einem Anstieg der Festigkeit um 350 MPa bei gleichzeitig verbesserter Zähigkeit führen. Daher ist die Motivation in der Werkstoffentwicklung groß, neue Konzepte in der Anlagen-, Prozess- und Verfahrenstechnik zu generieren und hochfeste Werkstoffe dieser Korngrößen im industriellen Maßstab zu erzeugen.

Typischerweise ist in Warmband- oder in Grobblechstraßen vorgesehen, dass sich zwischen dem letzten Walzgerüst und der Kühlstrecke ein Abstand größer als 12 m ergibt. In diesem Bereich sind im Allgemeinen Messeinrichtungen für Temperatur, Dicke, Profil und Planheit installiert. Gerade bei langsam gewalzten Bändern kann die Zeit bis zum Erreichen der Kühlung somit mehr als 12 Sekunden betragen (bei einer Bandgeschwindigkeit von 1 m/s). Dies wirkt sich jedoch nachteilig auf die Korngröße des Gefüges innerhalb des Bandes und damit auf die erzielbaren mechanischen Eigenschaften aus, da es nach der Umformung zu Rekristallisation und Erholungsvorgängen kommt.

Nachteilig ist, dass es nach dem Walzen des Bandes oder Blechs zu einem ausgeprägten Kornwachstum im Gefüge kommt, das von Rekristallisations- und Erholungsvorgängen überlagert wird. Das Kornwachstum führt zu einer Verschlechterung der mechanischen Eigenschaften.

Ein weiterer Aspekt betrifft die Planheit des Bandes oder Bleches. Je tiefer die Temperatur nach dem Kühlen in der Kühlstrecke ist und je dicker die Band- oder Blechdicke ist, desto wichtiger ist die Wassermengenaufbringung auf die Oberseite und Unterseite des Bandes. Wenn das Wassermengenverhältnis zwischen Ober- und Unterseite nicht optimal ist, wird das Band oder Blech unplan bzw. uneben. In diesem Falle ist eine aufwändige Nachbearbeitung oder Nachbesserung erforderlich.

Der Erfindung liegt daher die Aufgabe zugrunde, ein gattungsgemäßes Verfahren bereitzustellen, das eine bessere Einstellung der mechanischen Eigenschaften sowie der Phasenbestandteile des metallischen Werkstoffs, insbesondere des Stahls, ermöglicht, insbesondere in einer Warmband- und Grobblechstraße. Ferner soll der Planheitsgrad des herzustellenden Bands oder Blechs möglichst groß sein.

Die Lösung dieser Aufgabe wird durch die Merkmale von Anspruch 1 erreicht.

Bevorzugt beträgt der von unten auf das Band oder Blech aufgebrachte Volumenstrom an Kühlmedium mindestens 150 % des von oben auf das Band oder Blech aufgebrachten Volumenstroms an Kühlmedium. Andererseits beträgt der von unten auf das Band oder Blech aufgebrachte Volumenstrom an Kühlmedium vorzugsweise höchstens 400 % des von oben auf das Band oder Blech aufgebrachten Volumenstroms an Kühlmedium. Es hat sich gezeigt, dass bei Werten über 400 % eine Wölbung der Bandkanten nach unten auftreten kann.

Bei der Schnellkühlung des Bandes oder Bleches wird erfindungsgemäß ein Kühlmedium in einer solchen Menge (und gegebenenfalls mit einem solchen Druck) aufgebracht, dass die Kühlung des Bandes oder Bleches an seiner Oberfläche mit einem Gradienten von mindestens 500 K/s erfolgt, vorzugsweise mit einem Gradienten von mindestens 750 K/s, besonders bevorzugt mit einem Gradienten von mindestens 1.000 K/s.

Das Band oder Blech wird vorzugsweise hergestellt, indem zunächst eine Bramme in einer Stranggießanlage gegossen wird, diese dann in einem Ofen, insbesondere in einem Rollenherdofen, auf eine definierte Temperatur erwärmt wird und unmittelbar danach in dem als Fertigstraße fungierendem Walzwerk auf die Fertigbanddicke herunter gewalzt wird.

Als Band oder Blech wird bevorzugt ein Stahlband oder ein Stahlblech hergestellt. Dabei kann das Band Stahlband sein, dem Legierungsbestandteile zugegeben werden.

Das Walzwerk ist vorzugsweise ein Warmwalzwerk.

Die Schnellkühlung erstreckt sich erfindungsgemäß vom Inneren des letzten Walzgerüsts des Walzwerks in Förderrichtung (d. h. in Walzrichtung) über eine Strecke zwischen 2 m und 15 m, vorzugsweise zwischen 6 m und 10 m. Indes beginnt die Kühlvorrichtung hinter dem letzten Walzgerüst des Walzwerks in Förderrichtung vorzugsweise in einem Abstand größer als 10 m.

Erfindungsgemäß wird also eine Verfahrensweise vorgeschlagen, die die Kornstruktur beeinflusst und ein möglichst kleines Ferritkorn einstellt. Im letzten Gerüst der Fertigstraße wird eine Schnellkühlung angeordnet. Die Zeit zwischen dem Passieren des letzten Walzspalts und dem Kühlen des Bandes oder Blechs wird damit minimal. Die Schnellkühlung wird bevorzugt so ausgelegt, dass Kühlraten über 1.000 K/s an der Oberfläche möglich sind. Die Wassermengen werden so aufgebracht, dass sich eine optimale Planheit ergibt. In Walz- bzw. Förderrichtung hinter der Schnellkühlung sind Messinstrumente (für die Dicke des Bandes bzw. für die Temperatur desselben) angeordnet. Anschließend finden die (herkömmliche) Laminarkühlung und dann das Aufhaspeln des Bandes statt.

Die vorliegende Erfindung erlaubt die verbesserte Herstellung von Bändern und Blechen, insbesondere aus metallischen Werkstoffen (vor allem aus Stahl- und Eisenlegierungen) in Warm- und Grobblechwerken.

Die sich ergebende Kornstruktur ist das Ergebnis der im Werkstoff ablaufenden Rekristallisations- und Erholungsvorgänge während der Umformung. Kornwachstum findet besonders nach dem letzten Stich in einer Warmbandstraße oder in einem Grobblechgerüst statt und kann durch eine möglichst frühzeitige Kühlung des Bandes unterbunden bzw. reduziert werden.

Die Anwendungsgebiete der vorliegenden Erfindung sind also generell Walzwerke, Warmband- und Grobblechwalzwerke, die Herstellung von Bändern und Blechen aus Stahl- und Eisenlegierungen. Das vorgeschlagene Verfahren kann überall dort eingesetzt werden, wo im Produktionsprozess Werkstoffe gekühlt werden müssen, insbesondere in einer Warmband- und Grobblechstraße mit jeweils zugehörigen Aggregaten.

Es wird vorteilhaft eine bessere Einstellung der mechanischen Eigenschaften sowie der Phasenbestandteile des Stahls insbesondere in einer Warmband- und Grobblechstraße möglich. Mit der optimalen Wassermengenverteilung von Oberseite und Unterseite ergibt sich eine gute Planheit.

Vorteilhaft ist die sich durch das erfindungsgemäße Verfahren ergebende geringe Korngröße des Gefüges mit einer verbesserten Planheit.

Hierauf liefert die vorliegende Erfindung eine Antwort und beschreibt eine Anordnung, in der sich an das letzte Walzgerüst eine Schnellkühlung unmittelbar anschließt. Durch die Schnellkühlung werden sehr hohe Kühlraten erreicht und eine kleine Korngröße möglich.

Unter Planheitsaspekten ist darauf zu achten, dass die Wassermengen auf der Ober- und Unterseite des Bandes oder Blechs so aufgebracht werden, dass sich ein planes Band oder Blech ergibt. Üblicherweise liegt das Wassermengenverhältnis zwischen der Ober- und Unterseite bei 1 : 1 bis zu 1 : 1,15. Das bedeutet, dass die Wassermengen auf der Ober- und Unterseite gleich sind oder auf der Unterseite bis zu 15 % mehr Volumenstrom aufgegeben wird als auf der Oberseite.

Die vorliegende Erfindung hat indes festgestellt, dass dieses Verhältnis nachteilig für die Einstellung einer guten Planheit ist. Es ergeben sich Randwellen, so dass die Bandkante nicht mehr auf dem Rollgang aufliegt. Dies wird nach der vorliegenden Erfindung verhindert und ein hoher Planheitsgrad erreicht, wenn das Wassermengenverhältnis in einem Bereich zwischen 1 : 1,2 und 1 : 4 liegt, d. h. es wird mindestens 120 % und bis zu 400 % des Volumenstroms auf die Unterseite ausgebracht, als es auf der Bandoberseite der Fall ist.

Bei der Herstellung von Warmband wird zunächst die Bramme in einer Stranggießanlage gegossen, dann in einem Rollenherdofen auf die gewünschte Ofentemperatur erwärmt und unmittelbar danach in der Fertigstraße (Walzwerk) auf die Fertigbanddicke herunter gewalzt (Heizeinsatz). Die Bramme kann auch nach einer längeren Liegezeit im Ofen erwärmt und dann im Walzwerk weiter verarbeitet werden (Kalteinsatz). Die notwendige Ofentemperatur hängt dabei im Wesentlichen von der zu walzenden Enddicke und Bandbreite sowie vom Bandmaterial ab.

Vorteilhaft ergeben sich somit also verbesserte mechanische Eigenschaften des hergestellten Bandes bzw. Blechs mit insbesondere einer höheren Festigkeit. Die höhere Festigkeit ergibt sich gemäß der Hall-Petch-Gleichung durch die Abnahme der Korngröße.

Ferner wird auch eine höhere Zähigkeit des Materials erreicht. Die höhere Zähigkeit ergibt sich gemäß der Cottrell-Petch-Gleichung mit der Abnahme der Korngröße. Dies kann in Form einer Abnahme der DBTT-Übergangstemperatur (Ductil Brittle Transition Temperature) oder über höhere Werte im Kerbschlagbiegeversuch gemessen werden.

Mit einer Änderung der mechanischen Eigenschaften können auch Kosten für Legierungselemente eingespart werden. Erste Untersuchungen haben ergeben, dass erhebliche Kosten eingespart werden können.

Die Schnellkühlung ist ein wirkungsvolles Werkzeug, die mechanischen Eigenschaften über Einstellung einer kleineren Korngröße zu verbessern. Allerdings wird die Planheit des Bandes oder Bleches durch die hohen Wassermengen, die für die Einstellung einer hohen Kühlrate notwendig sind, ungünstig beeinflusst. Dafür kommt der optimalen Beaufschlagung zwischen Ober- und Unterseite eine besondere Bedeutung zu. Wenn die Wassermengen im gleichen Verhältnis aufgebracht werden, kommt es aufgrund von thermischen Verspannungen zu einer Wölbung des Bandes oder Bleches derart, dass die Band- oder Blechkanten sich vom Rollgang abheben. Wenn allerdings die Wassermengen so angepasst werden, dass sich auf der Band-/Blechober- und - unterseite die gleichen Temperaturen ergeben, wird eine optimale Planheit erreicht, und die Band-/Blechkante liegt wie die Bandmitte plan auf dem Rollgang. Dazu ist es allerdings notwendig, dass die Wassermengen auf der Unterseite erhöht werden.

Es hat sich gezeigt, dass bei einer Erhöhung der Wassermenge auf die Unterseite auf mindestens den 1,2-fachen Wert der Oberseite eine besonders gute Planheit erzielt wird. Ein Wert an der Unterseite, der größer als die vierfache Menge der Oberseite ist, führt allerdings zu dem entgegengesetzten Ergebnis. Das Band oder das Blech wölbt sich in diesem Falle in der Mitte nach oben. Auch dieser Effekt ist sehr nachteilig, da das Band oder Blech nicht weiterverarbeitet werden kann.

Schließlich ergibt sich eine optimale Planheit durch das erfindungsgemäß vorgesehene Wassermengenverhältnis zwischen dem Volumenstrom auf der Oberseite und der Unterseite des Bandes bzw. Blechs.

In der Zeichnung ist ein Ausführungsbeispiel der Erfindung dargestellt. Die einzige Figur zeigt schematisch das letzte Gerüst einer Fertigstraße zum Herstellen eines Stahlbandes und eine sich anschließende Laminarkühlung samt Haspelanlage.

In der Figur ist das Walzgerüst 2 einer Fertigstraße zu sehen. Das Band 1 wird in der Fertigstraße gewalzt und verlässt in Förderrichtung F das letzte Walzgerüst 2. Unmittelbar hinter dem Walzspalt bzw. bereits im Walzspalt des letzten Walzgerüsts 2 wird das Band 1 gekühlt, wozu eine Schnellkühlung 4 eingesetzt wird, die vom Aufbau her der klassischen Bauweise entspricht. Ein Kühlmedium (Wasser) wird auf die Ober- und Unterseite des Bandes 1 aufgespritzt.

Hinter der Schnellkühlung 4 schließt sich eine klassische Kühlvorrichtung 3 in Form einer Laminarkühlung an. Im Ausführungsbeispiel ist die Kühlvorrichtung 3 in 10 Abschnitte aufgeteilt.

Ferner ist erwähnenswert, dass sich die Länge L₁ der Schnellkühlung 4 im Ausführungsbeispiel auf ca. 9 m ab Mitte des Walzgerüsts 2 beläuft; die Schnellkühlung beginnt wie beschrieben unmittelbar hinter bzw. im Walzspalt des letzten Walzgerüst 2.

Der Abstand L₂ der Kühlvorrichtung 3, d. h. deren Beginn, liegt indes im Ausführungsbeispiel bei ca. 14 m hinter der Mitte des Walzgerüsts 2.

Hinter der Kühlvorrichtung 3 befindet sich eine Haspelvorrichtung 5 zum Aufwickeln des jetzt fertigen Bandes.

Temperaturmesselemente 6 und 7 (Pyrometer) ermitteln die jeweilige Temperatur am entsprechenden Ort, um den Prozessverlauf überwachen zu können.

Es wird erreicht, dass gleichzeitig die Festigkeit und die Dehnung des Bandes (bzw. des Bleches) gesteigert werden, was durch die geringe Korngröße bedingt ist, die bei Einsatz des vorgeschlagenen Verfahrens erreicht wird. Nach dem Walzen des Bandes in der Warmbandstraße findet unmittelbar nach der Rekristallisation ein Kornwachstum statt. Dieses kann unterbunden werden, wenn die Bandtemperatur möglichst schnell nach dem Walzen in einen Bereich reduziert wird, in dem Kornwachstum nicht mehr stattfindet. Das Band muss also von der Endwalztemperatur, die bei ca. 800 °C bis 920 °C liegt, im Mittel bei 860 °C, auf mindestens 700 °C gekühlt werden.

Bevorzugt wird das vorgeschlagene Verfahren in Kombination mit einer CSP-Anlage mit X-Strängen, Oszillation und Einsatz des Tunnelofens eingesetzt, oder in einem herkömmlichen Warmwalzwerk.

Es können spezielle Werkstoff eingesetzt werden, z. B. mikrolegierte Qualitäten.

Es kann auch eine Kombination mit einem Blechwalzwerk vorgesehen werden.

### Bezugszeichenliste:

- 1: Band
- 2: Walzgerüst
- 3: Kühlvorrichtung
- 4: Schnellkühlung
- 5: Haspelvorrichtung
- 6: Temperaturmesselement
- 7: Temperaturmesselement

- F: Förderrichtung
- L₁: Länge der Schnellkühlung
- L₂: Abstand der Kühlvorrichtung

## Patentansprüche

1. Verfahren zur Herstellung eines metallischen Bandes oder Blechs (1), bei dem das Band oder Blech (1) in einem mehrgerüstigen Walzwerk gewalzt, hinter dem letzten Walzgerüst (2) des Walzwerks in Förderrichtung (F) ausgebracht und in einer Kühlvorrichtung (3) gekühlt wird, wobei das Band oder Blech (1) unmittelbar nach Passieren der Arbeitswalzen des letzten Walzgerüsts (2) einer zusätzlichen Schnellkühlung (4) unterzogen wird, wobei das Kühlen des Bandes oder Bleches (1) zumindest teilweise noch innerhalb der Erstreckung des letzten Walzgerüsts (2) in Förderrichtung (F) erfolgt, wobei das Schnellkühlen erfolgt, indem ein Kühlmedium von oben und von unten auf das Band oder Blech (1) aufgebracht wird,
**dadurch gekennzeichnet,**
**dass** der von unten auf das Band oder Blech (1) aufgebrachte Volumenstrom an Kühlmedium mindestens 120 % des von oben auf das Band oder Blech (1) aufgebrachten Volumenstroms an Kühlmedium beträgt, wobei bei der Schnellkühlung des Bandes oder Bleches (1) ein Kühlmedium in einer solchen Menge und/oder mit einem solchen Druck aufgebracht wird, dass die Kühlung des Bandes oder Bleches (1) an seiner Oberfläche mit einem Gradienten von mindestens 500 K/s erfolgt und wobei sich die Schnellkühlung (4) vom Inneren des letzten Walzgerüsts (2) des Walzwerks in Förderrichtung (F) über eine Strecke zwischen 2 m und 15 m erstreckt.

2. Verfahren nach Anspruch 1, **dadurch gekennzeichnet, dass** der von unten auf das Band oder Blech (1) aufgebrachte Volumenstrom an Kühlmedium mindestens 150 % des von oben auf das Band oder Blech (1) aufgebrachten Volumenstroms an Kühlmedium beträgt.

3. Verfahren nach Anspruch 1 oder 2, **dadurch gekennzeichnet, dass** der von unten auf das Band oder Blech (1) aufgebrachte Volumenstrom an Kühlmedium höchstens 400 % des von oben auf das Band oder Blech (1) aufgebrachten Volumenstroms an Kühlmedium beträgt.

4. Verfahren nach einem der Ansprüche 1 bis 3, **dadurch gekennzeichnet, dass** bei der Schnellkühlung des Bandes oder Bleches (1) ein Kühlmedium in einer solchen Menge und/oder mit einem solchen Druck aufgebracht wird, dass die Kühlung des Bandes oder Bleches (1) an seiner Oberfläche mit einem Gradienten von mindestens 750 K/s, bevorzugt mit einem Gradienten von mindestens 1.000 K/s, erfolgt.

5. Verfahren nach einem der Ansprüche 1 bis 4, **dadurch gekennzeichnet, dass** das Band oder Blech (1) hergestellt wird, indem zunächst eine Dünnbramme in einer Stranggießanlage gegossen wird, diese dann in einem Ofen, insbesondere in einem Rollenherdofen, auf eine definierte Temperatur erwärmt wird und unmittelbar danach in dem als Fertigstraße fungierenden Walzwerk auf die Fertigbanddicke herunter gewalzt wird (CSP-Verfahren).

6. Verfahren nach einem der Ansprüche 1 bis 5, **dadurch gekennzeichnet, dass** als Band (1) oder Blech ein Stahlband oder ein Stahlblech hergestellt wird.

7. Verfahren nach einem der Ansprüche 1 bis 6, **dadurch gekennzeichnet, dass** sich die Schnellkühlung (4) vom Inneren des letzten Walzgerüsts (2) des Walzwerks in Förderrichtung (F) über eine Strecke zwischen 6 m und 10 m erstreckt.

8. Verfahren nach einem der Ansprüche 1 bis 7, **dadurch gekennzeichnet, dass** die Kühlvorrichtung (3) hinter dem letzten Walzgerüst (2) des Walzwerks in Förderrichtung (F) in einem Abstand von mindestens 10 m, vorzugsweise von mindestens 13 m, beginnt.

## Claims

1. Method of producing a metallic strip or sheet (1), in which the strip or sheet (1) is rolled in a multi-stand rolling mill, is taken out in conveying direction (F) behind the last roll stand (2) of the rolling mill and is cooled in a cooling device (3), wherein the strip or sheet (1) directly after passing the work rolls of the last roll stand (2) is subjected to an additional rapid cooling (4), wherein the cooling of the strip or sheet (1) is carried out at least partly still within the extent of the last roll stand (2) in conveying direction (F), and wherein the rapid cooling is carried out in that a cooling medium is applied from above and below to the strip or sheet (1), **characterised in that** the volume flow of cooling medium applied from below to the strip or sheet (1) is at least 120% of the volume flow of cooling medium applied from above to the strip or sheet (1), wherein for the rapid cooling of the strip or sheet (1) a cooling medium is applied in such a quantity and/or at such a pressure that the cooling of the strip or sheet (1) at its surface takes place with a gradient of at least 500 K/s and wherein the rapid cooling (4) extends from within the last roll stand (2) of the rolling mill in conveying direction (F) over a path between 2 metres and 15 metres.

2. Method according to claim 1, **characterised in that** the volume flow of cooling medium applied from below to the strip or sheet (1) is at least 150% of the volume flow of cooling medium applied from above to the strip or sheet (1).

3. Method according to claim 1 or 2, **characterised in that** the volume flow of cooling medium applied from below to the strip or sheet (1) is at most 400% of the volume flow of cooling medium applied from above to the strip or sheet (1).

4. Method according to any one of claims 1 to 3, **characterised in that** in the rapid cooling of the strip or sheet (1) a cooling medium is applied in such a quantity and/or at such a pressure that the cooling of the strip or sheet (1) at its surface takes place with a gradient of at least 750 K/s, preferably with a gradient of at least 1,000 K/s.

5. Method according to any one of claims 1 to 4, **characterised in that** the strip or sheet (1) is produced **in that** initially a thin slab is cast in a continuous casting plant, this is then heated in a furnace, particularly a roller hearth furnace, to a defined temperature and directly thereafter is rolled down to the finished strip thickness in the rolling mill, which 35 functions as a finishing train (CSP method).

6. Method according to any one of claims 1 to 5, **characterised in that** a steel strip or steel sheet is produced as strip (1) or sheet.

7. Method according to any one of claims 1 to 6, **characterised in that** the rapid cooling (4) extends from within the last roll stand (2) of the rolling mill in conveying direction (F) over a path of between 6 metres and 10 metres.

8. Method according to any one of claims 1 to 7, **characterised in that** the cooling device (3) begins behind the last roll stand (2) of the rolling mill in conveying direction (F) at a spacing of at least 10 metres, preferably at least 13 metres.

## Revendications

1. Procédé pour la fabrication d'une bande ou d'une tôle métallique (1), dans lequel on soumet la bande ou la tôle (1) à un laminage dans un laminoir comprenant plusieurs cages de laminoir, on l'évacue derrière la dernière cage (2) du laminoir dans la direction de transport (F) et on la refroidit dans un dispositif de refroidissement (3), dans lequel on soumet la bande ou la tôle (1), directement après son passage par les cylindres de travail de la dernière cage de laminoir (2), à un refroidissement rapide supplémentaire (4), dans lequel le refroidissement de la bande ou de la tôle (1) a lieu au moins en partie encore au sein de l'étendue de la dernière cage de laminoir (2) dans la direction de transport (F), dans lequel le refroidissement rapide est mis en oeuvre par l'application d'un milieu de refroidissement à partir du haut et à partir du bas sur la bande ou sur la tôle (1), **caractérisé en ce que** le courant volumique du milieu de refroidissement appliqué à partir du bas sur la bande ou sur la tôle (1) représente au moins 120 % du courant volumique du milieu de refroidissement appliqué à partir du haut sur la bande ou sur la tôle (1), dans lequel, au cours du refroidissement rapide de la bande ou de la tôle (1), on applique un milieu de refroidissement en une quantité telle et/ou avec une pression telle que le refroidissement de la bande ou de la tôle (1) a lieu contre sa surface avec un gradient d'au moins 500 K/s et dans lequel le refroidissement rapide (4) s'étend à partir de l'intérieur de la dernière cage (2) du laminoir dans la direction de transport (F) sur une distance entre 2 m et 15 m.

2. Procédé selon la revendication 1, **caractérisé en ce que** le courant volumique du milieu de refroidissement appliqué à partir du bas sur la bande ou sur la tôle (1) représente au minimum 150 % du courant volumique du milieu de refroidissement appliqué à partir du haut sur la bande ou sur la tôle (1).

3. Procédé selon la revendication 1 ou 2, **caractérisé en ce que** le courant volumique du milieu de refroidissement appliqué à partir du bas sur la bande ou sur la tôle (1) représente au maximum 400 % du courant volumique du milieu de refroidissement appliqué à partir du haut sur la bande ou sur la tôle (1).

4. Procédé selon l'une quelconque des revendications 1 à 3, **caractérisé en ce que**, lors du refroidissement rapide de la bande ou de la tôle (1), on applique un milieu de refroidissement en une quantité telle et/ou avec une pression telle que le refroidissement de la bande ou de latôle (1) a lieu contre sa surface avec un gradient d'au moins 750 K/s, de préférence avec un gradient d'au moins 1.000 K/s.

5. Procédé selon l'une quelconque des revendications 1 à 4, **caractérisé en ce qu'**on fabrique la bande ou la tôle (1) en coulant d'abord une brame mince dans une installation de coulée continue, en chauffant ensuite ladite brame dans un four, en particulier dans un four continu à rouleaux, jusqu'à une température définie et, directement après, on la soumet à un laminage dans le laminoir faisant office de train finisseur, pour obtenir l'épaisseur de bande prête à l'emploi (procédé CSP).

6. Procédé selon l'une quelconque des revendications 1 à 5, **caractérisé en ce qu'**on fabrique, à titre de bande (1) ou de tôle, une bande en acier ou une tôle en acier.

7. Procédé selon l'une quelconque des revendications 1 à 6, **caractérisé en ce que** le refroidissement rapide (4) s'étend à partir de l'intérieur de la dernière cage (2) du laminoir dans la direction de transport (F) sur une distance entre 6 m et 10 m.

8. Procédé selon l'une quelconque des revendications 1 à 7, **caractérisé en ce que** le dispositif de refroidissement (3) commence derrière la dernière cage (2) du laminoir dans la direction de transport (F), à une distance d'au moins 10 m, de préférence d'au moins 13 m.
